# FASCICULE DE BREVET EUROPEEN

(11) **EP 0 856 601 B1**
(45) Date de publication et mention de la délivrance du brevet: **12.06.2002**
(21) Numéro de dépôt: 98400229.5
(22) Date de dépôt: 04.02.1998
(51) Int. Cl.: D03D 25/00, D03D 11/00

(54) **Texture multicouche liée pour matériaux composites structuraux**
Verbundene mehrschichtige Textur für Verbundmaterialien
Bonded multilayered texture for structural composite materials

(30) Priorité: 04.02.1997 FR 9701200
(43) Date de publication de la demande: 05.08.1998
(73) Titulaire: Snecma Moteurs, 75015 Paris (FR); C.T.M.I. COTTON TEXTILES POUR MATERIAUX INNOVANTS, 38840 La Sone (FR)
(72) Inventeur: Billaut, François, 75014 - Paris (FR); David, Laurent Jean Pierre, 91250 - Saint Germain Les Corbeil (FR); Dessinges, Jean Pierre Marie, 69550 - Cublizes (FR)
(74) Mandataire: Berrou, Paul

(56) Documents cités:
- EP-A- 0 439 274
- EP-A- 0 570 318
- FR-A- 2 610 951
- US-A- 4 174 739
- US-A- 4 922 969

## Description

La présente invention concerne une armure textile optimisée, du genre texture multicouche liée, susceptible d'être utilisée dans la réalisation de pièces en matériaux composites fortement sollicitées et/ou soumises aux impacts. A titre d'exemples de pièces réalisables à partir de textures selon l'invention, on peut citer les aubes de soufflantes à large corde pour moteurs d'avions civils, les bras de carter structuraux pour moteurs d'avions civils ou militaires, les bords d'attaque ou les panneaux autoraidis d'aéronefs.

L'invention a donc pour objet une texture fibreuse, constituant une préforme textile pour la réalisation de telles pièces, qui peut être préimprégnée ou imprégnée par voie liquide, par exemple par le procédé d'injection "RTM" (Resin Transfer Moulding), ou par voie gazeuse. Pour ce faire, la préforme textile doit satisfaire à un certain nombre de critères ou conditions :
- Utilisation de fibres à très hautes performances mécaniques, mais a priori fragiles au tissage, par exemple des fibres de carbone à haut module.
- Utilisation de fibres de titrage inhabituel et élévé en carbone, par exemple de 48 ou 96 kilofilaments, voire plus.
- Taux de liaison optimum dans le sens de l'épaisseur de la texture.
- Possibilités de réalisation de matériaux composites à fort taux de remplissage volumique de fibres, notamment un taux supérieur à 57% pour des matériaux composites structuraux.
- Linéarité des fils de trame de la texture.
- Angle de liaison faible (notamment inférieur à 15° des fils de chaîne avec les fils de trame, et possibilité de déséquilibrer le tissage afin de compenser la non-linéarité des fils de chaîne et d'ajuster les propriétés dans le plan de la texture (par exemple avec une proportion de 70% de fils de chaîne et 30% de fils de trame).
- Possibilité d'inverser le tissage déséquilibré (par rotation de l'armure de 90°) afin d'améliorer la linéarité.
- Obtention d'une texture liée ayant une grande aptitude à la déformation.

Les structures textiles dites "1D" et "2D", selon que leurs fibres s'étendent dans une seule direction ou dans deux directions distinctes, ne satisfont pas, à l'évidence, aux contraintes indiquées ci-dessus. Les structures multicouches dites "3D" (avec fibres disposées suivant trois directions de l'espace) peuvent se rapprocher, de façon partielle, des objectifs visés dans le champ d'application de l'invention. Quant aux structures multicouches à plus de trois directions de fibres ("4D", "5D", "9D", "11D"), ces dernières ne peuvent être exploitées de manière industrielle, du fait notamment de l'extrême complexité de leur réalisation par des procédés automatisables.

On revient ici, plus en détail, sur le cas des structures multicouches du type "3D".

Parmi ces structures, on connaît les textures multicouches "3D" liées par des coutures, qui respectent parfaitement la linéarité des fils de chaîne et qui présentent l'intérêt de comporter des fils de renforcement selon d'autres angles. Toutefois, ce mode de liage ne permet pas de conférer, aux matériaux composites obtenus, une bonne résistance à l'impact.

On connaît aussi les textures multicouches "3D" liées par tissage, en particulier la texture "3D orthogonal" qui est l'armure présentant la meilleure linéarité des fils de chaîne et de trame, et qui résiste bien en compression. Toutefois, pour obtenir ici le taux volumique de fibres désiré, la texture "3D" est comprimée de telle sorte que les fils disposés suivant la troisième direction, n'étant pas linéaires mais plutôt ondulés, ne participent pas aux transmissions d'efforts.

Les textures multicouches "3D non orthogonal", bien que plus adaptées, présentent l'inconvénient de comporter des angles de liage trop élévés, ce qui est le cas des armures simples, du genre taffetas multicouche, satin multicouche ou sergé multicouche, et aussi des armures plus élaborées, telles que celle connue sous la désignation "3X".

La texture particulière de type "3D non orthogonal" aussi dite "2,5D", décrite dans le document FR-A-2610951, est l'armure connue à ce jour la plus optimisée, présentant un faible foisonnement et un fort pourcentage de surface occupée, toutefois avec une linéarité faible. Cependant la définition restrictive de cette texture lui confère des singularités angulaires préjudiciables à la résistance aux impacts, et limite les définitions textiles inversables (par rotation à 90° de l'armure) à des contextures faibles, à moins d'adjoindre un nombre élevé de couches supplémentaires, préjudiciable à l'automatisation industrielle.

La présente invention a pour but de remédier à ces inconvénients, et par conséquent de fournir une texture nouvelle, possédant toutes les propriétés souhaitables précédemment envisagées, tout en optimisant les transferts d'efforts et la résistance à la compression, cette texture restant réalisable par des techniques de tissage industrielles connues et/ou aisément adaptables par l'homme du métier.

A cet effet et conformément à la revendication, l'invention a pour objet une texture multicouche liée pour matériaux composites structuraux, dont l'armure de base est constituée, d'une part, par au moins vingt-huit fils de trame répartis en au moins huit colonnes s'étendant chacune dans le sens de l'épaisseur de la texture, et disposés en quinconce avec une alternance de colonnes d'au moins trois fils de trame superposés, séparées par un pas déterminé, et de colonnes d'au moins quatre fils de trame superposés séparées par le même pas, les fils de trame étant ainsi disposés sur au moins sept niveaux, et d'autre part, par au moins douze fils de chaîne disposés sur au moins quatre plans parallèles, chaque plan contenant au moins trois fils de chaîne parallèles superposés, avec :
- un premier fil de chaîne reliant le fil de trame extrême supérieur d'une colonne d'au moins quatre fils de trame, à un fil de trame intermédiaire supérieur d'une colonne d'au moins quatre fils de trame espacée de la précédente par au moins deux pas, et revenant sur un fil de trame extrême supérieur d'une colonne d'au moins quatre fils de trame espacée de la première par au moins quatre pas,
- au moins un autre fil de chaîne reliant un fil de trame intermédiaire supérieur d'une colonne d'au moins quatre fils de trame, à un fil de trame intermédiaire inférieur d'une colonne d'au moins quatre fils de trame espacé de la précédente par au moins deux pas, et revenant sur le fil de trame intermédiaire supérieur d'une colonne d'au moins quatre fils de trame espacée de la première par au moins quatre pas,
- un troisième ou dernier fil de chaîne reliant un fil de trame intermédiaire inférieur d'une colonne d'au moins quatre fils de trame, au fil dé trame extrême inférieur d'une colonne d'au moins quatre fils de trame espacée de la précédente par au moins deux pas, et revenant sur un fil de trame intermédiaire inférieur d'une colonne d'au moins quatre fils de trame espacée de la première par au moins quatre pas,
les positions des fils de chaîne parallèles étant décalées longitudinalement d'un pas, d'un plan à un autre.

On obtient, selon cette définition, une structure multicouche à taux de liaison élévé procurant une amélioration surprenante de la résistance au délaminage, d'où notamment une grande résistance à l'impact, tout en conservant une déformabilité suffisante pour les applications envisagées, l'imbrication en quinconce des fils de trame permettant, pour une contexture donnée, de réduire l'angle de liaison des fils de chaîne et d'éviter les singularités angulaires sur ces fils.

De toute façon, l'invention sera mieux comprise à l'aide de la description qui suit, en référence au dessin schématique annexé représentant, à titre d'exemple, une forme d'exécution de cette texture multicouche liée pour matériaux composites structuraux :
Figure 1 est une vue d'ensemble très schématique, en coupe, d'une texture multicouche liée conforme à la présente invention ;
Figure 2 représente en coupe, plus en détail, les fils de chaîne contenus dans un premier plan ;
Figures 3, 4 et 5 sont des vues similaires à figure 2, montrant les fils de chaîne contenus respectivement dans un deuxième plan, un troisième plan et un quatrième plan.

Les figures montrent l'armure de base d'une structure conforme à la présente invention. Cette armure de base comprend vingt-huit fils de trame, disposées en quinconce sur sept niveaux successifs N1 à N7, et répartis en huit colonnes C1 à C8, soit :
- une première colonne C1 de quatre fils de trame superposés 1, 2, 3, 4, situés respectivement aux niveaux N1, N3, N5, N7,
- une deuxième colonne C2 de trois fils de trame superposés 5, 6, 7, situés respectivement aux niveaux N2, N4, N6 ;
- une troisième colonne C3 de quatre fils de trame superposés 8, 9, 10, 11, situés respectivement aux niveaux N1, N3, N5, N7 ;
- une quatrième colonne C4 de trois fils de trame superposés 12, 13, 14, situés respectivement aux niveaux N2, N4, N6 ;
- une cinquième colonne C5 de quatre fils de trame superposés 15, 16, 17, 18, situés respectivement aux niveaux N1, N3, N5, N7 ;
- une sixième colonne C6 de trois fils de trame superposés 19, 20, 21, situés respectivement aux niveaux N2, N4, N6 ;
- une septième colonne C7 de quatre fils de trame superposés 22, 23, 24, 25, situés respectivement aux niveaux N1, N3, N5, N7 ;
- une huitième colonne C8 de trois fils de trame superposés 26, 27, 28, situés respectivement aux niveaux N2, N4, N6.

Les colonnes C1, C3, C5, C7 formées de quatre fils de trame superposés sont séparées les unes des autres par des intervalles constants, correspondant à un pas P déterminé. Le même pas P sépare les colonnes C2, C4, C6, C8 formées de trois fils de trame superposés, qui s'intercalent entre les précédentes. Le motif de base, précédemment décrit, se répète bien évidemment, dans le sens longitudinal (sens des fils de chaîne).

Les fils de trame 1 à 28 sont liés entre eux par des fils de chaîne, au nombre de douze dans l'armure de base, qui sont disposés sur quatre plans parallèles P1, P2, P3, P4. La figure 1 montre très schématiquement l'ensemble des fils de chaîne, tandis que les figures 2 à 5 représentent séparément, pour plus de clarté, les fils de chaîne des différents plans P1 à P4. Chacun de ces plans contient trois fils de chaîne parallèles, superposés, la disposition étant la suivante dans le détail :

Dans le plan P1 (figure 2), un premier fil de chaîne 29 relie le fil de trame extrême supérieur 1 de la colonne C1 au fil de trame intermédiaire supérieur 16 de la colonne C5, et il revient sur le fil de trame extrême supérieur correspondant au fil 1, dans le motif de base suivant. Un deuxième fil de chaîne 30 relie le fil de trame intermédiaire supérieur 2 de la colonne C1 au fil de trame intermédiaire inférieur 17 de la colonne C5, et il revient sur le fil de trame intermédiaire supérieur correspondant au fil 2, dans le motif de base suivant. Un troisième fil de chaîne 31 relie le fil de trame intermédiaire inférieur 3 de la colonne C1 au fil de trame extrême inférieur 18 de la colonne C5, et il revient sur le fil de trame intermédiaire inférieur correspondant au fil 3, dans le motif de base suivant.

Dans le plan P2 (figure 3), un premier fil de chaîne 32 relie le fil de trame extrême supérieur 8 de la colonne C3 au fil de trame intermédiaire supérieur 23 de la colonne C7, et il revient sur le fil de trame extrême supérieur correspondant au fil 8, dans le motif de base suivant. Un deuxième fil de chaîne 33 relie le fil de trame intermédiaire supérieur 9 de la colonne C3 au fil de trame intermédiaire inférieur 24 de la colonne C7, et il revient sur le fil de trame intermédiaire supérieur correspondant au fil 9, dans le motif de base suivant. Un troisième fil de chaîne 34 relie le fil de trame intermédiaire inférieur 10 de la colonne C3 au fil de trame extrême inférieur 25 de la colonne C7, et il revient sur le fil de trame intermédiaire inférieur correspondant au fil 10, dans le motif de base suivant.

Dans le plan P3 (figure 4), un premier fil de chaîne 35 relie le fil de trame extrême supérieur 15 de la colonne C5 au fil de trame intermédiaire supérieur 2 de la colonne C1, dans le motif de base suivant, et il revient sur le fil de trame extrême supérieur correspondant au fil 15, dans le motif de base suivant. Un deuxième fil de chaîne 36 relie le fil de trame intermédiaire supérieur 16 de la colonne C5 au fil de trame intermédiaire inférieur 3 de la colonne C1, dans le motif de base suivant, et il revient sur le fil de trame intermédiaire supérieur correspondant au fil 15, dans le motif de base suivant. Un troisième fil de chaîne 37 relie le fil de trame intermédiaire inférieur 17 de la colonne C5 au fil de trame extrême inférieur 4 de la colonne C1, dans le motif de base suivant, et il revient sur le fil de trame intermédiaire inférieur corrrespondant au fil 17, dans le motif de base suivant.

Enfin, dans le plan P4 (figure 5), un premier fil de chaîne 38 relie le fil de trame extrême supérieur 22 de la colonne C7 au fil de trame intermédiaire supérieur 9 de la colonne C3, dans le motif de base suivant, et il revient sur le fil de trame extrême supérieur correspondant au fil 22, dans le motif de base suivant. Un deuxième fil de chaîne 39 relie le fil de trame intermédiaire supérieur 23 de la colonne C7 au fil de trame intermédiaire inférieur 10 de la colonne C3, dans le motif de base suivant, et il revient sur le fil de trame intermédiaire supérieur correspondant au fil 23, dans le motif de base suivant. Un troisième et dernier fil de chaîne 40 relie le fil de trame intermédiaire inférieur 24 de la colonne C7 au fil de trame extrême inférieur 11 de la colonne C3, dans le motif de base suivant, et il revient sur le fil de trame intermédiaire inférieur correspondant au fil 24, dans le motif de base suivant.

Il peut être noté que, d'un plan à un autre, on retrouve la même configuration de trois fils de chaîne parallèles, simplement décalée longitudinalement de la valeur du pas P précédemment défini.

Bien entendu, cette configuration de base définie sur quatre plans peut se répéter indéfiniment, dans le sens transversal, les différents fils de chaîne 29 à 40 formant ainsi des nappes.

On obtient dans l'ensemble une texture multicouche liée, qui peut s'étendre de façon indéfinie dans son plan, par répétition du même motif de base.

A titre d'exemple de matériau réalisé conformément à cette texture, on peut citer un matériau fabriqué à partir de fibres de carbone à haute résistance, de densité égale à 1,81, avec sept niveaux de fils de trame tels que représentés au dessin, qui après densification par le procédé "RTM" précité possède une épaisseur E de 7mm, tandis que la valeur du pas P est égale à 10,9mm (correspondant à une contexture en trame de 91,5 fils/m), l'angle de liaison moyen a des fils de chaîne étant de 10,4°. Le taux volumique de fibres est de 60%, et le pourcentage de fils de chaîne (rapporté aux fils de trame) est de 70%. La masse surfacique totale du tissu est de 7602 g/m², la masse surfacique en trame étant de 2280 g/m² (répartie en sept niveaux de trame, soit 326 g/m² pour chaque niveau de trame). Cette texture réalisée avec des fibres de carbone présentant intrinséquement les propriétés mécaniques suivantes :
E = 290 GPa
σ = 5000 MPa
permet d'obtenir, avec une résine époxyde à hautes performances, un matériau composite présentant les propriétés mécaniques suivantes :

| | |
|---|---|
| E chaîne (traction) | > 100 GPa |
| E trame (traction) | > 60 GPa |
| σ chaîne (traction) | > 1000 MPa |
| σ chaîne (compression) | > 500 MPa |
| σ trame (traction) | > 800 MPa |
| σ trame (compression) | > 400 MPa |
| Ténacité (G_{1c}) | > 2500 J/m² |

En particulier, cette dernière valeur de 2500 J/m², représentant l'énergie de propagation, est à comparer avec les valeurs obtenues dans le cas des textures appartenant à l'état de la technique, soit :
- 1000 J/m² par une structure "3D orthogonal"
- 1500 J/m² pour une structure "3X"
- 2500 J/m² pour une structure "2,5D"

On notera aussi que la résistance à la compression de la structure "2,5D" est de 300 MPa, à comparer avec la valeur de 500 MPa obtenue avec la texture de l'invention.

La texture multicouche liée, objet de l'invention peut être utilisée pour la réalisation d'une aube de soufflante à large corde en matériau composite pour moteur d'avion.

Comme il va de soi, l'invention ne se limite pas à la seule forme d'exécution de cette texture multicouche liée, qui a été décrite ci-dessus à titre d'exemple ; elle en embrasse, au contraire, toutes les variantes de réalisation et d'application respectant le même principe. C'est ainsi, notamment, que l'armure de base précédemment décrite peut être complétée, dans le sens de l'épaisseur, par adjonction de paires de niveaux de fils de trame et, dans le sens longitudinal (sens des fils de chaîne), par adjonction de colonnes de fils de trame, sans pour autant s'éloigner du principe de l'invention. Dans le même ordre d'idées, cette texture est réalisable non seulement en fibres de carbone, mais aussi en fibres de verre, d'aramide, de silice ou de céramique. Cette texture multicouche liée n'est pas limitée, dans ses applications, aux aubes de soufflante ou autres pièces de moteurs d'avions. Enfin, la texture multicouche liée objet de la présente invention peut être transformée non seulement par le procédé "RTM", mais encore par toute autre technique appropriée, pour parvenir aux matériaux composites structuraux à obtenir finalement à partir de cette texture.

## Revendications

1. Texture multicouche liée pour matériaux composites structuraux, **caractérisée en ce que** son armure de base est constituée, d'une part, par au moins vingt-huit fils de trame (1 à 28) répartis en au moins huit colonnes (C1 à C8) s'étendant chacune dans le sens de l'épaisseur (E) de la texture, et disposés en quinconce, avec une alternance de colonnes (C2, C4, C6, C8) d'au moins trois fils de trame superposés séparées par un pas (P) déterminé, et de colonnes (C1, C3, C5, C7) d'au moins quatre fils de trame superposées, séparées par le même pas (P), les fils de trame (1 à 28) étant ainsi disposés sur au moins sept niveaux (N1 à N7), et d'autre part, par au moins douze fils de chaîne (29 à 40) disposés sur au moins quatre plans parallèles (P1, P2, P3, P4), chaque plan contenant au moins trois fils de chaîne parallèles superposés, avec :
- un premier fil de chaîne (29, 32, 35, 38) reliant le fil de trame extrême supérieur (1, 8, 15, 22) d'une colonne (C1, C3, C5, C7) d'au moins quatre fils de trame, à un fil de trame intermédiaire supérieur (16, 23, 2, 9) d'une colonne (C5, C7, C1, C3) d'au moins quatre fils de trame espacée de la précédente par au moins deux pas (P), et revenant sur un fil de trame extrême supérieur (1, 8, 15, 22) d'une colonne (C1, C3, C5, C7) d'au moins quatre fils de trame espacée de la première par au moins quatre pas (P),
- au moins un autre fil de chaîne (30, 33, 36, 39) reliant un fil de trame intermédiaire supérieur (2, 9, 16, 23) d'une colonne (C1, C3, C5, C7) d'au moins quatre fils de trame, à un fil de trame intermédiaire inférieur (17, 24, 3, 10) d'une colonne (C5, C7, C1, C3) d'au moins quatre fils de trame espacée de la précédente par un moins deux pas (P), et revenant sur un fil de trame intermédiaire supérieur (2, 9, 16, 23) d'une colonne (C1, C3, C5, C7) d'au moins quatre fils de trame espacée de la première par au moins quatre pas (P),
- un troisième ou dernier fil de chaîne (31, 34, 37, 40) reliant un fil de trame intermédiaire inférieur (3, 10, 17, 24) d'une colonne (C1, C3, C5, C7) d'au moins quatre fils de trame, au fil de trame extrême inférieur (18, 25, 4, 11) d'une colonne (C5, C7, C1, C3) d'au moins quatre fils de trame espacée de la précédente par au moins deux pas (P), et revenant sur un fil de trame intermédiaire inférieur (3, 10, 17, 24) d'une colonne (C1, C3, C5, C7) d'au moins quatre fils de trame espacée de la première par au moins quatre pas (P),
les positions des fils de chaîne parallèles (29,30,31 ; 32,33,34 ; 35,36,37 ; 38,39,40) étant décalées longitudinalement d'un pas (P), d'un plan à un autre.

## Patentansprüche

1. Verbundene, mehrschichtige Textur für Verbundmaterialien,
**dadurch gekennzeichnet,**
**dass** ihre Grundbindung einerseits mindestens achtundzwanzig Schussfäden (1 bis 28) aufweist, die in mindestens acht Säulen (C1 bis C8) verteilt sind, die sich jeweils in der Richtung der Dicke (E) der Textur erstrecken, wobei die Schussfäden im Zickzack unter Abwechseln der Säulen (C2, C4, C6, C8) mit mindestens drei übereinander liegenden und durch einen bestimmten Schritt (P) voneinander beabstandeten Schussfäden und der Säulen (C1, C3, C5, C7) mit mindestens vier übereinander liegenden und durch den gleichen Schritt (P) voneinander beabstandeten Schussfäden angeordnet sind, wobei auf diese Weise die Schussfäden (1 bis 28) in mindestens sieben Niveaus (N1 bis N7) angeordnet sind, und andererseits mindestens zwölf Kettfäden (29 bis 40) aufweist, die in mindestens vier parallelen Ebenen (P1, P2, P3, P4) angeordnet sind, wobei jede Ebene mindestens drei parallel übereinander liegende Kettfäden aufweist, wobei
- ein erster Kettfaden (29, 32, 35, 38) den äußeren oberen Schussfaden (1, 8, 15, 22) einer Säule (C1, C3, C5, C7) mit mindestens vier Schussfäden mit einem zwischenliegenden oberen Schussfaden (16, 23, 2, 9) einer Säule (C5, C7, C1, C3) mit mindestens vier Schussfäden verbindet, die von der vorigen Säule um mindestens zwei Schritte (P) beabstandet ist, und dann zu einem äußeren oberen Schussfaden (1, 8, 15, 22) einer Säule (C1, C3, C5, C7) mit mindestens vier Schussfäden zurückkehrt, die von der ersten Säule um mindestens vier Schritte (P) beabstandet ist,
- mindestens ein weiterer Kettfaden (30, 33, 36, 39) einen zwischenliegenden oberen Schussfaden (2, 9, 16, 23) einer Säule (C1, C3, C5, C7) mit mindestens vier Schussfäden mit einem zwischenliegenden unteren Schussfaden (17, 24, 3, 10) einer Säule (C5, C7, C1, C3) mit mindestens vier Schussfäden verbindet, die von der vorigen Säule um mindestens zwei Schritte (P) beabstandet ist, und dann zu einem zwischenliegenden oberen Schussfaden (2, 9, 16, 23) einer Säule (C1, C3, C5, C7) mit mindestens vier Schussfäden zurückkehrt, die von der ersten Säule um mindestens vier Schritte (P) beabstandet ist,
- ein dritter oder letzter Kettfaden (31, 34, 37, 40) einen zwischenliegenden unteren Schussfaden (3, 10, 17, 24) einer Säule (C1, C3, C5, C7) mit mindestens vier Schussfäden mit dem äußeren unteren Schussfaden (18, 25, 4, 11) einer Säule (C5, C7, C1, C3) mit mindestens vier Schussfäden verbindet, die von der vorigen Säule um mindestens zwei Schritte (P) beabstandet ist, und dann zu einem zwischenliegenden unteren Schussfaden (3, 10, 17, 24) einer Säule (C1, C3, C5, C7) mit mindestens vier Schussfäden zurückkehrt, die von der ersten Säule um mindestens vier Schritte (P) beabstandet ist,
wobei die Positionen der parallelen Kettfäden (29, 30, 31; 32, 33, 34; 35, 36, 37; 38, 39, 40) von einer Ebene zur nächsten in Längsrichtung um einen Schritt (P) verschoben sind.

## Claims

1. Bonded multilayer texture for structural composites, **characterized in that** its base weave consists, on the one hand, of at least twenty-eight weft yarns (1 to 28) which are distributed in at least eight columns (C1 to C8), each extending in the direction of the thickness (E) of the texture, and are arranged in a staggered configuration with an alternation of columns (C2, C4, C6, C8) of at least three superimposed weft yarns, the said columns being separated by a defined spacing (P), and of columns (C1, C3, C5, C7) of at least four superimposed weft yarns, the latter columns being separated by the same spacing (P), the weft yarns (1 to 28) thus being arranged on at least seven levels (N1 to N7), and, on the other hand, of at least twelve warp yarns (29 to 40) which are arranged on at least four parallel planes (P1, P2, P3, P4), each plane containing at least three superimposed parallel warp yarns, with:
- a first warp yarn (29, 32, 35, 38) connecting the upper outermost weft yarn (1, 8, 15, 22) of a column (C1, C3, C5, C7) of at least four weft yarns to an upper intermediate weft yarn (16, 23, 2, 9) of a column (C5, C7, C1, C3) of at least four weft yarns, the latter column being spaced apart from the former column by at least two spacings (P), and returning onto an upper outermost weft yarn (1, 8, 15, 22) of a column (C1, C3, C5, C7) of at least four weft yarns, the latter column being spaced apart from the first column by at least four spacings (P),
- at least one other warp yarn (30, 33, 36, 39) connecting an upper intermediate weft yarn (2, 9, 16, 23) of a column (C1, C3, C5, C7) of at least four weft yarns to a lower intermediate weft yarn (17, 24, 3, 10) of a column (C5, C7, C1, C3) of at least four weft yarns, the latter column being spaced apart from the former column by at least two spacings (P), and returning onto an upper intermediate weft yarn (2, 9, 16, 23) of a column (C1, C3, C5, C7) of at least four weft yarns, the latter column being spaced apart from the first column by at least four spacings (P),
- a third or final warp yarn (31, 34, 37, 40) connecting a lower intermediate weft yarn (3, 10, 17, 24) of a column (C1, C3, C5, C7) of at least four weft yarns to the lower outermost weft yarn (18, 25, 4, 11) of a column (C5, C7, C1, C3) of at least four weft yarns, the latter column being spaced apart from the former column by at least two spacings (P), and returning onto a lower intermediate weft yarn (3, 10, 17, 24) of a column (C1, C3, C5, C7) of at least four weft yarns, the latter column being spaced apart from the first column by at least four spacings (P),
the positions of the parallel warp yarns (29, 30, 31; 32, 33, 34; 35, 36, 37; 38, 39, 40) being longitudinally offset by one spacing (P) from one plane to another.
